# EUROPÄISCHE PATENTSCHRIFT

(11) **EP 0 137 397 B1**
(45) Veröffentlichungstag und Bekanntmachung des Hinweises auf die Patenterteilung: **29.08.1990**
(21) Anmeldenummer: 84111402.8
(22) Anmeldetag: 25.09.1984
(51) Int. Cl.: C25D 3/38

(54) **Saures galvanisches Kupferbad und Verfahren zu seiner Herstellung**
Acid galvanic copper bath and process for its preparation
Bain pour le dépôt galvanique de cuivre et procédé pour sa préparation

(30) Priorität: 28.09.1983 DE 3335079
(43) Veröffentlichungstag der Anmeldung: 17.04.1985
(73) Patentinhaber: Blasberg-Oberflächentechnik GmbH, D-42699 Solingen (DE)
(72) Erfinder: Iwan, Herbert, D-5090 Leverkusen 3 (DE); Schmitz, Manfred, D-5650 Solingen 19 (DE)
(74) Vertreter: Werner, Hans-Karsten, Dr.Dipl.-Chem.

(56) Entgegenhaltungen:
- DE-A- 1 496 767
- CHEMICAL ABSTRACTS, Band 96, Nr. 24, 14. Juni 1982, Seite 17, Zusammenfassung Nr. 200379z, Columbus, Ohio, US; & CS-A-192 683 (CYRUS et al.) 30-09-1981

## Beschreibung

### Beschreibung

Gegenstand der vorliegenden Erfindung ist ein wässriges saures galvanisches Kupferbad zur Abscheidung von feinkörnigem duktilem Kupfer mit einem Gehalt an Polymeren aus bifunktionellen Propanderivaten und gegebenenfalls anderen Badzusätzen sowie das Verfahren zur Herstellung derselben.

Es ist bekannt, zu sauren galvanischen Kupferbädern zur Abscheidung von feinkörnigem duktilem Kupfer, insbesondere solchen mit glänzender Oberfläche, verschiedenartige Zusätze zuzugeben. Typische derartige Zusätze sind beispielsweise beschrieben in der DE-PS 9 75 247, DE-AS 1 086 508, DE-AS 1 921 845 und DE-AS 2 003 539. Aus der DE-AS 1 521 061 ist weiterhin bekannt, Kupferbäder mit einem Gehalt an Polymeren herzustellen, wobei als Polymere ein 1,3-Dioxolanpolymerisat mit endständigen Hydroxylgruppen beschrieben wird. Die Kupferbäder gemäß der DE-OS 15 21 062 können auch andere Polyätherpolymerisate enthalten. Mit all diesen Zusätzen erhält man zwar mehr oder weniger glatte, feinkristalline Kupferniederschläge, jedoch werden diese den erhöhten Anforderungen der Praxis bei der Verkupferung von Leiterplatten nicht gerecht. Insbesondere sind die erzielbaren Werte für Bruchdehnung und Schocktestverhalten unbefriedigend. Außerdem weisen viele Kupferbäder des Standes der Technik den Nachteil auf, daß sie nur ein geringes Streuvermögen aufweisen, d.h. die Konzentration an Kupfer und Säure sowie die anwendbaren Stromdichten dürfen nur in relativ engen Grenzen variiert werden, ohen die Qualität der Kupferüberzüge zu verschlechtern.

Die DE―A―1496767 beschreibt einen Ester aus Glycin und Butindiol zur Verwendung als Additiv zum Elektropolieren galvanischer Überzüge.

In Chemical Abstracts, Bd. 96, Nr. 24, No 200 379z, wird die Herstellung von Oxaalkinpolyolen aus 2-Butin-1,4 diol und Epichlorhydrin in einem organischen Lösungsmittel bei 30 bis 100°C mit anschließender Hydrolyse in 1 bis 20% Na₂C0₃-Lösung beschrieben. Oxaalkinpolyole werden als Glanzbilder für galvanische Bäder verwendet.

Die Erfindung hat sich daher die Aufgabe gestellt, ein saures galvanisches Kupferband zu entwickeln, das aüßer einem verbesserten Streuvermögen feinkristalline, duktile Kupferniederschläge liefert, mit hohen Bruchdehnungswerten und besserem Schocktestverhalten.

Diese Aufgabe kann überraschenderweise gelöst werden durch ein saures galvanisches Kupferbad zur Abscheidung von feinkörnigem duktilem Kupfer mit einem Gehalt an Polymeren aus bifunktionellen Propanderivaten und gegebenenfalls anderen Badzusätzen, dadurch gekennzeichnet, daß es bifunktionelle Propanderivate der Formeln 1 und/oder II enthält, wobei X und Y eine Hydroxylgruppe oder Halogen bedeutet, X ungleich Y ist und Z Sauerstoff, Schwefel oder eine Methylengruppe ist, die in Gegenwart von 1 bis 50 Mol-% eines oder mehrerer ungesättigter Alkohole mit 3 bis 10 Kohlenstoffatomen und einer oder mehrerer Doppel- und/oder Dreifachbindungen bei einer Temperatur von 100 bis 260°C polymerisiert wurden. Das Molverhältnis Polymerisate aus bifunktionellen Propanderivaten zu Alkohol sollte dabei im Bereich von 2:1 bis 100:1, vorzugsweise 10:1 bis 80:1 liegen.

Gegenstand der vorliegenden Erfindung ist ferner ein Verfahren zur Herstellung eines sauren galvanischen Kupferbades zur Abscheidung von feinkörnigem duktilem Kupfer mit einem Gehalt an Polymeren aus bifunktionellen Propanderivaten und gegebenenfalls anderen Badzusätzen, dadurch gekennzeichnet, daß man die bifunktionellen Propanderivate in Gegenwart von 1 bis 50 Mol-% eines oder mehrerer ungesättigter Alkohole mit 3 bis 10 Kohlenstoffatomen und einer oder mehrerer Doppel- und/oder Dreifachindung polymerisiert, das Polymerisat bei Temperaturen unterhalb von 100°C mit Wasser und gegebenenfalls geringen Mengen eines niederen Alkohols verdünnt und dann dem sauren Kupferbad zufügt.

Als bifunktionelle Propanderivate werden die oben genannten Substanzen der allgemeinen Formeln I und II eingesetzt in denen X und Y eine Hydroxylgruppe oder Halogen ist, wobei jedoch X nicht gleich Y sein darf und Z Sauerstoff, Schwefel oder eine Methylengruppe ist.

Typische Beispiele für diese Substanzen sind Monochlorhydrin, Epichlorhydrin und Glycid (Glycidol). Die Polymerisation der bifunktionellen Propanderivate kann in an sich bekannter Weise durch Zusatz von Katalysatoren wie Protonensäuren und Lewis-Säuren erfolgen. Besonders bewährt als Lewis-Säure hat sich Bortrifluorid-Etherat, jedoch sind auch andere Katalysatoren für die Herstellung der erfindungsgemäß verwendeten Polymerisate geeignet.

Bei den erfindungsgemäß verwendeten Polymerisaten handelt es sich um Copolymerisate der bifunktionellen Propanderivate, an deren Endgruppen sich ungesättigte Alkohole befinden. Polymere des Glycides sich beispielsweise Polyether mit primären oder sekundären OH-Gruppen sowie endständigen Gruppen, die zu einem ungesättigten Alkohol gehören. Diese Polymeren sind in reiner Form viskos und können in heißem Wasser oder in heißem Wasser unter Zusatz niederer Alkohole gelöst werden. Sie werden in form derartiger wässriger oder wässrigalkoholischer Lösungen dem Kupferbad zugegeben. Gegebenenfalls wird vorher von Ungelöstem abfiltriert. Die Menge an erfindungsgemäßem Zusatz ist nich kritisch. Es hat sich gezeigt, daß Mengen von 0,1 bis 1 g Polymerisat pro Liter Kupferbad völlig ausreichen, den gewünschten Effekt zu erzielen. Sofern man die Lösungen des Polymerisats auf eine Konzentration von ca. 2,5 Gew.-% einstellt, genügen 4 bis 40 ml dieser Lösung pro Liter Kupferbad.

Als weitere Zusätze kommen prinzipiell alle sonstigen üblichen Zusätze in Frage. Als vorteilhaft hat es sich erweisen, die Chlor- und/oder Bromionenkonzentration zwischen 10 und 20 mg pro Liter zu halten.

Mit den erfindungsgemäßen Kupferbädern kann bei Stromdichten zwischen 0,5 und 10 Aldm2 gearbeitet werden. Bei der Verkupferung von Leiterbahnen zeigt sich, daß auch in den Bohrlöchern Schichtstärken erreicht werden, die über 90% der Dicke der sonst erzielten Schichtstärken betragen.

Unterwirft man mit dem erfindungsgemäßen Kupferbad hergstellte Leiterplatten mit Kupferüberzügen von 20 bis 30 um einem Temperaturschocktest, indem man in einem Ölbad auf 250°C erhitzt und anschließend wieder auf Raumtemperatur abkühlt, so werden auch nach 10 Zyklen noch keine Fehler und Kantenabrisse in der Kupferschicht beobachtet. Mit Hilfe des erfindungsgemäßen Kupferbades hergestellte Kupferfolien von 50 µm Stärke zeigen beim Test auf Bruchdehnung Meßwerte im Bereich von 6 bis 20%.

Diese Bruchdehnungswerte werden auch nach langer Betriebsdauer des Elektrolyten erzielt und es bilden sich somit keine störenden Abbauprodukte im Elektrolyten, die zu einer verringerten Lebensdauer des Bades oder verminderter Qualität der Kupferüberzüge führen.

Ein weiterer Vorteil der erfindungsgemäßen Kupferbäder besteht darin, daß man anstelle der üblichen Konzentration von 10 bis 20 g/I Kupfer und 100 bis 250 g/I Schwefelsäure jetzt auch bei Konzentrationen von 40 bis 80 g/I Kupfer und 30 bis 80 g/I Schwefelsäure arbeiten kann. Die erfindungsgemäßen Kupferbäder können in üblicher Weise durch Lufteinblasung bewegt werden. Die Badtemperatur beträgt im allgemeinen 15 bis 40°C.

In den nachfolgenden Beispielen wird die Herstellung der Polymerisate und der erfindungsgemäßen Kupferbäder näher erläutert.

### Beispiel 1

Einer Mischung aus 9,2 g Epichlorhydrin und 2 g Butin-1,4-diol werden unter Rühren 0,1 ml einer 10-%igen Bortrifluorid-Etherat-Lösung vorsichtig tropfenweise zugegeben. Heftige Reaktion. Man läßt langsam abkühlen und verdünnt mit Methanol auf 500 ml und filtriert anschließend.

### Beispiel 2

In 11 g Monochlorhydrin werden 5 g 3-Methyl-1-pentin-3-ol eingerührt, dazu werden langsam 0,5 ml 10-%iges Bortrifluorid-Etherat gegeben. Es wird zusätzlich erhitzt, bis eine Temperatur von 200°C erreicht ist. Danach läßt man abkühlen und verdünnt mit Methanol auf 100 ml.

### Beispiel 3

In 25 g Glycidol werden 2 g Hexin-3-diol-2,5 eingerührt. Zu der Mischung werden langsam tropfenweise 0,5 ml 10-%iges Bortrifluorid-Etherat-Lösung zugegeben. Es stellt sich eine Temperatur von 225°C ein. Die Lösung wird nach langsamer Abkühlung auf unter 100°C mit Wasser dest. auf 200 ml verdünnt und filtriert.

### Beispiel 4

9,2 g Epichlorhydrin werden mit 1 g Hexin-3- diol-2,5 vermischt und mit 0,1 ml 10-%ige Bortrifluoridlösung vorsichtig versetzt. Nach einer exothermen Reaktion von über 100°C läßt man abkühlen und verdünnt mit Methanol auf 500 ml und filtriert anschließend.

### Beispiel 5

In 25 g Glycidol werden 5 g 2,4,7,9 Tetramethyl-5-decin-4,7-diol eingerührt, dazu werden langsam 0,5 ml 10-%iges Bortrifluorid-Etherat gegeben. Es stellt sich eine Endtemperatur von ca. 215°C ein. Danach läßt man auf unter 100°C abkühlen und verdünnt mit Wasser dest. auf 500 ml. Anschließend wird filtriert. Die Umsetzung ist in Wasser nicht klar löslich und wird mit 500 ml Isopropanol auf 1000 ml Endvolumen aufgefüllt.

### Beispiel 6

### Kupferbäder

Es wird ein Kupferbad folgender Zusammensetzung hergestellt:

Zusatz von
Polymerisat gemäß
Beispielen 1 bis 4 2-5 ml/I.

In diesen Bädern wird bei Temperaturen von 18 bis 30°C gearbeitet.

Bei kathodischen Stromdichten von 0,5-4 A/ dm² werden aus diesem Elektrolyten feinkristalline, duktile Kupferüberzüge mit ausgezeichnetem Streuvermögen abgeschieden. Verkupfert man in den erfindungsgemäßen Elektrolyten eine Leiterplatte mit einer Materialstärke von 3 mm und einem Bohrungsdurchmesser von 0,3 mm, so erzielt man bei kathodischen Stromdichten von 0,5-1,0 Aldm² in den Bohrungen Schichtstärken von über 90% bezogen auf die Leiterbahn.

Unterwirft man die in obigen Elektrolyten auf Leiterplatten abgeschiedenen Kupferüberzüge (20-30 um) einem Temperaturschocktest (d.h. das Material wird in einem Ölbad auf 250°C erhitzt und anschließend wieder auf Raumtemperatur abgekühlt), so treten nach 10 Zylken noch keinerlei Fehler (Kantenabrisse) in der Kupferschicht auf.

Ermittelt man an in dem erfindungsgemäßen Elektrolyten hergestellten Kupferfolien (50 um) die Bruchdehnung, so erzielt man Meßwerte, die im Berreich von 6-20% liegen. Wesentlich ist dabei, daß die Bruchdehnungswerte auch nach langer Betriebsdauer des Elektrolyten konstant bleiben, also keine störenden Abbauprodukte gebildet werden.

## Patentansprüche

1. Saures galvanisches Kupferbad zur Abscheidung von feinkörnigem duktilem Kupfer mit einem Gehalt an Polymeren aus bifunktionellen Propanderivaten und gegebenenfalls anderen Badzusätzen, dadurch gekennzeichnet, daß es bifunktionelle Propanderivate der Formeln I und/ oder 11 enthält, wobei X und Y eine Hydroxylgruppe oder Halogen bedeutet, X ungleich Y ist und Z Sauerstoff Schwefel oder eine Methylengruppe ist, die in Gegenwart von 1 bis 50 Mol-% eines oder mehrerer ungesättigter Alkohole mit 3 bis 10 Kohlenstoffatomen und einer oder mehrerer Doppel- und/oder Dreifachbindungen bei einer Temperatur von 100 bis 260°C polymerisiert wurden.

2. Bad nach Anspruch 1, dadurch gekennzeichnet, daß das Molverhältnis der Polymerisate aus bifunktionellen Propanderivaten zu Alkohol 2:1 bis 100:1 beträgt.

3. Bad nach Ansprüche 1 oder 2, dadurch gekennzeichnet, daß das Molverhältnis der Polymerisate aus bifunktionellen Propanderivaten zu Alkohol 10:1 bis 80:1 beträgt.

4. Verfahren zur Herstellung eines sauren galvanischen Kupferbades zur Abscheidung von feinkörnigem duktilem Kupfer mit einem Gehalt an Polymeren aus bifunktionellen Propanderivaten gemäß Anspruch 1 und gegebenenfalls anderen Badzusätzen, dadurch gekennzeichnet, daß man die bifunktionellen Propanderivate In Gegenwart von 1 bis 50 Mol-% eines oder mehrerer ungesättigter Alkohole mit 3 bis 10 Kohlenstoffatomen und einer oder mehrerer Doppel-und/oder Dreifachbindung polymerisiert, das Polymerisat bei Temperaturen unterhalb von 100°C mit Wasser und gegebenenfalls geringen Mengen eines niederen Alkohols verdünnt und dann dem sauren Kupferbad zufügt.

## Revendications

1. Bain acide de cuivrage galvanique pour le dépôt de cuivre ductile à grain fin, contenant des polymères issus de dérivés bifonctionnels du propane et, le cas échéant, d'autres additifs de bain, caractérisé en ce qu'il contient de dérivés bifonctionnels du propane répondant aux formules 1 et/ou Il dans lesquelles X est différent de Y et Z représente l'oxygène, le soufre ou un groupe méthylène qui ont été polymérisées en présence de 1 à 50 moles % d'un alcool ou de plusieurs alcools insaturés ayant 3 à 10 atomes de carbone et une ou plusieurs doubles et/ou triples liaisons, à une température comprise entre 100 et 260°C.

2. Bain selon la revendication 1, caractérisé en ce que le rapport molaire entre les produits de polymérisation issus de dérivés bifonctionnels du propane et l'alcool est compris entre 2:1 et 100:1.

3. Bain selon l'une des revendications 1 ou 2, caractérisé en ce que le rapport molaire entre les produits de polymérisation issus de dérivés de propane bifonctionnels et l'alcool est compris entre 10:1 et 80:1.

4. Procédé de préparation d'un bain de cuivrage acide galvanique pour le dépôt de cuivre ductile à grain fin, contenant des polyméres issus de dérivés bifonctionnels du propane selon la revendication 1 et, le cas échéant, d'autres additifs de bain, caractérisé en ce que les dérivés bifonctionnels du propane sont polymérisés en présence de 1 à 50 moles % d'un ou de plusieurs alcools insaturés ayant 3 à 10 atomes de carbone et une ou plusieurs doubles et/ou triples liaisons, le produit de polymérisation étant ensuite dilué avec de l'eau à des températures inférieures à 100°C et, au besoin, avec de petites quantités d'un alcool inférieur, puis aouté au bain acide de cuivrage.

## Claims

1. An acidic galvanic copper bath for the deposition of fine-grain ductile copper, comprising contents of polymers derived from bifunctional propane derivatives and optionally other bath additives, characterized in that it contains bifunctional propane derivatives represented by the formulae I and/or II, wherein X and Y each represent a hydroxyl group or halogen, X and Y are different, and Z represents oxygen, sulfur or a methylene group, which have been polymerized in the presence of from 1 to 50% by mole of one or more unsaturated alcohols having from 3 to 10 carbon atoms and one or more double bonds and/or triple bonds at a temperature of from 100°C to 260°C.

2. The bath according to claim 1, characterized in that the molar ratio of the polymers derived from bifunctional propane derivatives to alcohol is from 2:1 to 100:1.

3. The bath according to any one of claims 1 or 2, characterized in that the molar ratio of the polymers derived from bifunctional propane derivatives to alcohol is from 10:1 to 80:1.

4. A process for preparing an acidic galvanic copper bath for the deposition of fine-grain ductile copper, comprising contents of polymers derived from bifunctional propane derivatives according to claim 1 and optionally other bath additives, characterized in that said bifunctional propane derivatives are polymerized in the presence of from 1 to 50% by mole of one or more unsaturated alcohols having from 3 to 10 carbon atoms and one or more double bonds and/or triple bonds, the polymer is diluted with water and optionally minor amounts of a lower alcohol at temperatures below 100°C, and then is added to the acidic copper bath.
